# EUROPÄISCHE PATENTSCHRIFT

(11) **EP 1 194 599 B1**
(45) Veröffentlichungstag und Bekanntmachung des Hinweises auf die Patenterteilung: **16.07.2003**
(21) Anmeldenummer: 00920746.5
(22) Anmeldetag: 29.04.2000
(51) Int. Cl.: C21D 8/12

(54) **VERFAHREN ZUM HERSTELLEN VON NICHT KORNORIENTIERTEM ELEKTROBLECH**
METHOD FOR PRODUCING NON-GRAIN ORIENTED ELECTRIC SHEET STEEL
PROCEDE DE PRODUCTION D'UNE TOLE ELECTRIQUE A GRAINS NON ORIENTES

(30) Priorität: 05.07.1999 DE 19930518
(43) Veröffentlichungstag der Anmeldung: 10.04.2002
(73) Patentinhaber: ThyssenKrupp Stahl AG, 47166 Duisburg (DE)
(72) Erfinder: FRIEDRICH, Karl, Ernst, D-47447 Moers (DE); HAMMER, Brigitte, D-46562 Voerde (DE); KAWALLA, Rudolf, D-09627 Niederbobritzsch (DE); PIRCHER, Hans, D-45481 Mülheim an der Ruhr (DE); SCHNEIDER, Jürgen, D-44807 Bochum (DE); FISCHER, Olaf, D-44879 Bochum (DE); WUPPERMANN, Carl-Dieter, D-47803 Krefeld (DE)
(74) Vertreter: Simons, Johannes, Dipl.-Ing.
(86) Internationale Anmeldenummer: EP0003901
(87) Internationale Veröffentlichungsnummer: WO01002611

(56) Entgegenhaltungen:
- EP-A- 0 609 190
- EP-A- 0 681 031
- EP-A- 0 718 412
- DE-A- 19 807 122
- PATENT ABSTRACTS OF JAPAN vol. 015, no. 123 (C-0816), 26. März 1991 (1991-03-26) & JP 03 006326 A (KOBE STEEL LTD), 11. Januar 1991 (1991-01-11)
- PATENT ABSTRACTS OF JAPAN vol. 014, no. 310 (C-0736), 4. Juli 1990 (1990-07-04) & JP 02 104619 A (NIPPON STEEL CORP), 17. April 1990 (1990-04-17)

## Beschreibung

Die Erfindung betrifft ein Verfahren zum Herstellen von nicht kornorientiertem Elektroblech, bei dem aus einem aus einem Stahl erzeugten Vormaterial, wie gegossenen Brammen, Bändern, Vorbändern oder Dünnbrammen, ein Warmband gefertigt wird, wobei das Elektroblech einen geringen Ummagnetisierungsverlust und eine hohe Polarisation sowie gute mechanische Eigenschaften besitzt. Derartige nichtkornorientierte Elektrobleche werden hauptsächlich als Kernmaterial in elektrischen Maschinen, wie Motoren und Generatoren, mit rotierender magnetischer Flußrichtung verwendet.

Unter dem Begriff "nichtkornorientiertes Elektroblech" werden hier unter die DIN EN 10106 ("schlußgeglühtes Elektroblech") und DIN EN 10165 ("nicht schlußgeglühtes Elektroblech") fallende Elektrobleche verstanden. Darüber hinaus werden auch stärker anisotrope Sorten einbezogen, solange sie nicht als kornorientierte Elektrobleche gelten.

Von der verarbeitenden Industrie wird die Forderung gestellt, nichtkornorientierte Elektrobleche zur Verfügung zu stellen, deren magnetische Eigenschaften gegenüber herkömmlichen Blechen dieser Art angehoben sind. So sollen die Ummagnetisierungsverluste herabgesetzt und die Polarisation im jeweils genutzten Induktionsbereich erhöht werden. Gleichzeitig ergeben sich aus den jeweiligen Be- und Verarbeitungsschritten, welchen die Elektrobleche im Zusammenhang mit ihren Verwendungen unterworfen werden, spezielle Anforderungen an die mechanisch-technologischen Eigenschaften der Elektrobleche. In diesem Zusammenhang kommt der Schneidbarkeit der Bleche, z.B. beim Stanzen, besondere Bedeutung zu.

Durch die Erhöhung der magnetischen Polarisation wird der Magnetisierungsbedarf reduziert. Damit einhergehend gehen auch die Kupferverluste zurück, welche einen wesentlichen Anteil an den beim Betrieb elektrischer Maschinen entstehenden Verluste haben. Der wirtschaftliche Wert nichtkornorientierter Elektrobleche mit erhöhter Permeabilität ist daher erheblich.

Die Forderung nach höherpermeablen nichtkornorientierten Elektroblechsorten betrifft nicht nur nichtkornorientierte Elektrobleche mit hohen Verlusten (P1,5 ≥ 5 - 6 W/kg), sondern auch Bleche mit mittleren (3,5 W/kg ≤ P1,5 ≤ 5,5 W/kg) und niedrigen Verlusten (P1,5 ≤ 3.5). Daher ist man bemüht, das gesamte Spektrum der schwach-, mittel- und hochsilizierten elektrotechnischen Stähle hinsichtlich seiner magnetischen Polarisationswerte zu verbessern.

Ein Weg, basierend auf mittel- oder schwachsilizierten Legierungen ein höherpermeables Elektroblech herzustellen, besteht darin, im Zuge der Herstellung das Warmband einer Warmbandglühung zu unterziehen. So wird beispielsweise in der WO 96/00306 vorgeschlagen, ein für die Erzeugung eines Elektroblechs bestimmtes Warmband im Austenitgebiet fertig zu walzen und das Haspeln bei Temperaturen oberhalb der vollständigen Umwandlung in Ferrit vorzunehmen. Zusätzlich ist ein Glühen des Coils unmittelbar aus der Gießhitze vorgesehen. Auf diese Weise wird ein Endprodukt mit guten magnetischen Eigenschaften erhalten. Allerdings müssen dazu wegen des hohen Energieaufwands für das Wärmen vor und während des Warmwalzens sowie wegen der erforderlichen Legierungszusätze erhöhte Kosten in Kauf genommen werden.

Gemäß der EP 0 469 980 ist eine erhöhte Haspeltemperatur in Kombination mit einer zusätzlichen Warmbandglühung anzustreben, um auch bei niedrigen Legierungsgehalten brauchbare magnetische Eigenschaften zu erhalten. Auch dies kann nur unter Inkaufnahme zusätzlicher Kosten bewerkstelligt werden.

Neben dem voranstehend erläuterten Stand der Technik ist aus der EP 0 609 190 A1 ein Verfahren zum Herstellen von nicht kornorientiertem Elektroblech bekannt, bei dem aus einem Vormaterial, das aus einem Stahl mit (in Gew.-%) < 0,03 % C, < 0,004 % N, < 0,010 % S, < 0,010 % P, < 0,2 % Mn, < 0,5 Si, < 0,05 % Al und als Rest Eisen hergestellt ist, ein Warmband erzeugt wird, indem das Vormaterial nach einem vorangehenden Wiedererwärmen auf eine höchstens 1100 °C betragende Wiedererwärmungstemperatur in mehreren Umformstichen warmgewalzt und anschließend gehaspelt wird, wobei während des Warmwalzens mindestens der erste Umformstich im Austenitgebiet und anschließend mit einer Gesamtumformänderung von mindestens 90 % ein oder mehrere Umformstiche im Ferrigebiet durchgeführt werden. Der Zweck dieser Vorgabe besteht darin, das Walzen im Zweiphasenmischgebiet möglichst weitgehend zu vermeiden, bei dem es zu unbestimmbaren, schwer zu beherrschenden Walzbedingungen kommen kann.

Die Aufgabe der Erfindung besteht darin, einen kostengünstigen Weg zur Herstellung von Elektroblechen mit verbesserten Eigenschaften anzugeben.

Diese Aufgabe wird durch ein Verfahren zum Herstellen von nicht kornorientiertem Elektroblech gelöst, bei dem aus einem Vormaterial, wie gegossenen Brammen, Bändern oder Dünnbrammen, das aus einem Stahl mit in Gewichts-% 0,001 - 0,05 % C, 0,7 - 1,5 % Si, ≤ 0,4 % Al, mit Si + 2 Al ≤ 1,7 %, 0,1 - 1,2 % Mn, gegebenenfalls bis insgesamt 1,5 % an Legierungszusätzen aus der Gruppe P, Sn, Sb, Zr, V, Ti, N, Ni, Co, Nb und/oder B, und als Rest Eisen sowie üblichen Verunreinigungen hergestellt ist, ein Warmband erzeugt wird, indem das Vormaterial direkt aus der Gießhitze oder nach einem vorhergehenden Wiedererwärmen auf eine mindestens 1000 °C und höchstens 1180 °C betragende Wiedererwärmungstemperatur in mehreren Umformstichen warmgewalzt und anschließend gehaspelt wird, wobei während des Warmwalzens mindestens der erste Umformstich im Austenitgebiet und anschließend mit einer Gesamtformänderung εₕ von mindestens 45 % ein oder mehrere Umformstiche im Ferritgebiet durchgeführt werden.

Die Erfindung geht von der Erkenntnis aus, daß Elektrobleche mit optimierten Eigenschaften durch die Auswahl bestimmter Umformraten während des Warmwalzens in den Phasengebieten γ-Phase (Austenit), γ/α-Phase (Zweiphasenmischgebiet) und α-Phase (Ferrit) bei umwandelnden Legierung der hier in Rede stehenden Art hergestellt werden können. Es hat sich gezeigt, daß sich durch eine geeignete Kombination der Phasenabfolge beim Warmwalzen in Verbindung mit bestimmten Endwalz- und Haspeltemperaturen eine entscheidende Anhebung der magnetischen Polarisation erreichen läßt.

Gemäß der Erfindung werden nun die magnetischen Eigenschaften eines Elektroblechs durch eine Verformung während der einzelnen im Zuge des Warmwalzens durchlaufenen Umformstiche in Abhängigkeit vom jeweiligen Gefügezustand gezielt beeinflußt. Entscheidenden Anteil hat dabei das Walzen im Austenit- und Ferritgebiet, wogegen der Anteil der Umformung im Zweiphasenmischgebiet möglichst gering sein soll. Das erfindungsgemäße Verfahren ist daher insbesondere für die Verarbeitung von solchen Fe-Si-Legierungen geeignet, welche kein ausgeprägtes Zweiphasenmischgebiet zwischen dem Austenitund dem Ferritgebiet aufweisen.

Die Abstimmung der Legierungszusätze an ferrit- und austenitbildenden Elementen ist unter Berücksichtigung der erfindungsgemäß vorgesehenen Gehaltsbereiche der einzelnen Elemente ausgehend von einer Basiszusammensetzung von (Si + 2Al) ≤ 1,7 vorzunehmen.

Im Fall der Verwendung von gegossenen Brammen als Vormaterial werden diese auf eine Temperatur ≥ 1000 °C derart wiedererwärmt, daß sich das Material vollständig im austenitschen Zustand befindet. Aus dem gleichen Grunde werden auch Dünnbrammen oder Bänder unter Ausnutzung der Gießhitze direkt eingesetzt und erforderlichenfalls auf Walzanfangstemperatur von mehr als 1000 °C erwärmt. Dabei wächst die erforderliche Wiedererwärmungstemperatur mit zunehmendem Si-Gehalt, wobei eine Obergrenze von 1180 °C nicht überschritten wird.

Das Warmwalzen gemäß der Erfindung wird in der Regel in einer aus mehreren Walzgerüsten gebildeten Fertigwalzstaffel durchgeführt. Dabei besteht der Zweck des in einem oder mehreren Stichen erfolgenden Walzens im Austenitgebiet zum einen darin, den Übergang vom Austenit ins Ferrit kontrolliert innerhalb der Fertigwalzstaffel durchführen zu können. Zum anderen dienen die im Austenitgebiet durchlaufenen Umformstiche dazu, die Dicke des Warmbands vor dem Beginn des Walzens im Ferritgebiet so einzustellen, daß die während des Ferritwalzens erwünschte Gesamtformänderung sicher erreicht wird. Das Walzen im Ferritgebiet umfaßt ebenfalls mindestens einen Umformstich. Vorzugsweise werden jedoch mehrere Umformstiche im Ferritgebiet durchlaufen, um die geforderte Gesamtformänderung von mindestens 45 % sicher zu erreichen und so die gewünschte Einstellung des Warmbandgefüges zu erhalten.

Unter der "Gesamtformänderung εₕ" wird hier das Verhältnis der Dickenabnahme während des Walzens im jeweiligen Phasengebiet zur Dicke des Bandes beim Eintritt in das betreffende Phasengebiet verstanden. Dieser Definition entsprechend weist ein gemäß der Erfindung hergestelltes Warmband beispielsweise nach dem Walzen im Austenitgebiet eine Dicke h₀ auf. Im Zuge des darauffolgenden Walzens im Ferritgebiet wird die Dicke des Warmbands auf h₁ reduziert. Definitionsgemäß ergibt sich damit die beispielsweise während des Ferritwalzens erreichte Gesamtformänderung εₕ zu (h₀ - h₁) / h₀ mit h₀ = Dicke beim Eintritt in das erste im Ferritzustand durchlaufene Walzgerüst und h₁ = Dicke beim Verlassen der Walzstaffel, dem Ende des Walzens im Ferritgebiet.

Gemäß der Erfindung soll die Gesamtformänderung εₕ während des Ferritwalzens mindestens 45 % erreichen, um einen die gewünschten magnetischen und technologischen Eigenschaften begünstigenden Zustand des warmgewalzten Bandes hinsichtlich Korngröße, Textur und Ausscheidungen einzustellen bzw. für die nachfolgenden Verarbeitungsschritte vorzubereiten. Durch das schwerpunktmäßig im Ferritwalzen unter weitestgehender Umgehung des Zweiphasenmischgebiets erfolgende Warmwalzen läßt sich so ein Warmband erzeugen, welches im weiteren zur Herstellung eines Elektroblechs und zur Fertigung von Bauteilen mit hervorragenden magnetischen Eigenschaften genutzt werden kann. Kosten verursachende zusätzliche Verarbeitungsschritte oder das Einhalten bestimmter hoher Temperaturen während des Warmwalzens sind zu diesem Zweck nicht erforderlich. Statt dessen ermöglicht das erfindungsgemäße Verfahren durch eine sowohl hinsichtlich der Temperaturführung als auch hinsichtlich der Staffelung der Umformungen optimierte Walzstrategie in Verbindung mit einer geeignet gewählten Haspeltemperatur die kostengünstige Erzeugung eines hochwertigen Elektroblechmaterials.

Es ist festgestellt worden, daß sich schon durch die Kombination der erfindungsgemäßen Maßnahmen Elektrobleche herstellen lassen, deren Eigenschaften den Eigenschaften von solchen in herkömmlicher Weise hergestellten Elektroblechen gleichkommen, die zusätzliche zeit- und kostenaufwendige Verfahrensschritte, wie ein ergänzendes Warmbandglühen, durchlaufen haben. Weiter ist festgestellt worden, daß für den Fall, daß ein Warmbandglühen in Ergänzung der erfindungsgemäßen Vorgehensweise angewendet wird, das Zusammenwirken dieser Maßnahmen zu Elektroblechen führt, die in ihren magnetischen und mechanischen Eigenschaften herkömmlich hergestellten Elektroblechen überlegen sind. Somit bewirkt die Erfindung einerseits eine deutliche Verminderung der Kosten bei der Herstellung von qualitativ hochwertigen Elektroblechen. Andererseits lassen sich auf Grundlage des erfindungsgemäßen Verfahrens Bleche erzeugen, deren Eigenschaften herkömmlich erzeugten Elektroblechen weit überlegen sind.

Eine insbesondere im Hinblick auf die während der Durchführung eines erfindungsgemäßen Verfahrens entstehenden Walzkräfte und die technologischen Eigenschaften des erzeugten Warmbands besonders vorteilhafte Ausgestaltung der Erfindung ist dadurch gekennzeichnet, daß das Warmband nach der Umformung im Austenitgebiet so stark abgekühlt wird, daß die Ferritumwandlung vor der darauffolgend durchgeführten Umformung im wesentlichen abgeschlossen ist. Bei dieser Variante des erfindungsgemäßen Verfahrens wird das Zweiphasenmischgebiet Austenit/Ferrit zwischen zwei Umformstichen auf kürzestem Wege durchschritten, so daß das Warmband nach dem Walzen im Austenitgebiet nur noch im Ferritgebiet gewalzt wird. Dabei sollte die Gesamtformänderung εₕ während des Walzens im Ferritgebiet vorzugsweise mindestens 50 % betragen. Dieses Walzen im Austenit- und Ferritgebiet erfolgt unter weitestgehendem Ausschluß des Walzens im Mischgebiet Austenit/Ferrit.

Eine besonders geeignete Ausgestaltung der Erfindung ist dadurch gekennzeichnet, daß das Warmband nach dem mindestens einen Umformstich im Austenitgebiet mindestens einen Umformstich im Zweiphasenmischgebiet Austenit / Ferrit, während dessen ein Gesamtumformgrad εₕ von höchstens 30 % erreicht wird, durchläuft, wobei während des mindestens einen anschließend im Ferritgebiet durchgeführten Umformstichs ein Gesamtumformgrad εₕ von mindestens 45 % erreicht wird. Auch bei dieser Variante der Erfindung wird der Umfang des Walzens im Zweiphasenmischgebiet weitgehend eingeschränkt und der Schwerpunkt der Umformung auf das Walzen im Ferritgebiet gelegt.

Grundsätzlich eignet sich für die Durchführung des erfindungsgemäßen Verfahrens eine Haspeltemperatur von mindestens 700 °C. Bei Einhaltung dieser Haspeltemperatur kann eine zusätzliche Warmbandglühung ganz oder zumindest zum wesentlichen Teil eingespart werden. Das Warmband wird schon im Coil entfestigt, wobei die seine Eigenschaften bestimmenden Merkmale, wie Korngröße, Textur und Ausscheidungen, positiv beeinflußt werden. Besonders vorteilhaft ist es in diesem Zusammenhang, wenn das gehaspelte Warmband aus der Coilhitze einer direkten Glühung unterzogen wird und wenn die Glühzeit bei einer Glühtemperatur oberhalb 700 °C mindestens 15 Minuten beträgt. Eine solche "in-line" ausgeführte Glühung des bei hoher Temperatur aufgehaspelten, im Coil nicht wesentlich abgekühlten Warmbandes kann eine andernfalls unter Umständen erforderliche Warmbandhaubenglühung vollständig ersetzen. So lassen sich geglühte Warmbänder mit besonders guten magnetischen und technologischen Eigenschaften herstellen. Der dazu erforderliche Zeitund Energieaufwand ist erheblich geringer als bei der herkömmlicherweise zur Verbesserung der Eigenschaften von Elektroblech durchgeführten Warmbandglühung.

Gemäß einer alternativen Ausgestaltung der Erfindung ergeben sich Verbesserungen der Materialeigenschaften, wenn die Haspeltemperatur weniger als 600 °C, insbesondere weniger als 550 °C, beträgt. Das Haspeln bei diesen Temperaturen führt zu einem verfestigten Warmbandzustand. In der Praxis ist festgestellt worden, daß diese Vorgehensweise insbesondere bei Stählen zu besonders guten Ergebnissen führt, die mindestens 0,7 Gewichts-% Si enthalten.

Je nach Art des zu fertigenden Bandes kann es in diesem Zusammenhang günstig sein, wenn das Warmband unmittelbar nach dem Haspeln beschleunigt abgekühlt wird.

Zumindest bei einem der letzten im Ferritgebiet durchgeführten Umformstiche sollte mit Schmierung warmgewalzt werden. Durch das Warmwalzen mit Schmierung treten einerseits geringere Scherverformungen auf, so daß das gewalzte Band im Ergebnis eine homogenere Struktur über den Querschnitt erhält. Andererseits werden durch die Schmierung die Walzkräfte vermindert, so daß über dem jeweiligen Walzstich eine höhere Dickenabnahme möglich ist. Daher kann es, je nach den gewünschten Eigenschaften des zu erzeugenden Elektroblechs, vorteilhaft sein, wenn alle während des Warmwalzens durchlaufenen Walzstiche mit einer Walzschmierung durchgeführt werden.

Unabhängig von der jeweils gewählten Abfolge der Walzschritte kann eine weitere Verbesserung der Eigenschaften des erzeugten Elektrobandes dadurch erreicht werden, daß das Warmband nach dem Haspeln zusätzlich bei einer Glühtemperatur von mindestens 740 °C geglüht wird. Dieses Glühen kann im Haubenofen oder im Durchlaufofen durchgeführt werden.

Das auf erfindungsgemäße Weise hergestellte Warmband ist aufgrund seiner mechanischen Eigenschaften besonders dazu geeignet, in herkömmlicher Weise ein- oder mehrstufig auf eine Enddicke kaltgewalzt zu werden. Sofern das Kaltwalzen mehrstufig durchgeführt wird, sollte im Anschluß an mindestens eine der Kaltwalzstufen ein Zwischenglühen erfolgen, um die guten mechanischen Eigenschaften des Bandes beizubehalten.

Soll ein "fully-finished"-Elektroband hergestellt werden, so schließt sich an das Kaltwalzen ein Schlußglühen bei einer Glühtemperatur an, welche vorzugsweise > 740 °C ist.

Soll dagegen ein "semi-finished"-Elektroband erzeugt werden, so schließt sich an das gegebenenfalls mehrstufig durchgeführte Kaltwalzen ein rekristallisierendes Glühen im Hauben- oder Durchlaufofen bei Temperaturen von mindestens 650 °C an. Im Anschluß daran wird das kaltgewalzte und geglühte Elektroband gerichtet und nachgewalzt.

Erfindungsgemäß hergestelltes, kaltgewalztes Elektroband ist hervorragend schneid- und stanzbar und eignet sich als solches besonders dazu, zu Bauelementen, wie Lamellen oder Ronden, verarbeitet zu werden. Im Falle der Verarbeitung eines "semi-finished"-Elektroblechs werden zweckmäßigerweise die aus diesem Elektroblech hergestellten Bauelemente beim Anwender schlußgeglüht.

Unabhängig davon, ob ein "semi-" oder ein "fullyfinished" Elektroblech erzeugt wird, erfolgt gemäß einer weiteren Ausgestaltung der Erfindung die Schlußglühung des kaltgewalzten Elektroblechs vorzugsweise in einer entkohlenden Atmosphäre.

Nachfolgend wird die Erfindung anhand von Ausführungsbeispielen näher erläutert.

"J2500", "J5000" bzw. "J10000" bezeichnen im folgenden die magnetische Polarisation bei magnetischen Feldstärken von 2500 A/m, 5000 A/m bzw. 10000 A/m.

Unter "P 1,0" bzw. "P 1,5" wird der Ummagnetisierungsverlust bei einer Polarisation von 1,0 T bzw. 1,5 T und einer Frequenz von 50 Hz verstanden.

Die in den nachfolgenden Tabellen angegebenen magnetischen Eigenschaften sind jeweils an Einzelstreifen längs der Walzrichtung gemessen worden.

In Tabelle 1 sind für drei zur Herstellung von Elektroblech verwendete Stähle die Gehalte der wesentlichen Legierungsbestandteile in Gewichts-% angegeben. Bei dem Stahl C handelt es sich um einen erfindungsgemäßen Stahl mit einem Si-Gehalt, der im Bereich von 0,7 - 1,5 Gew.-% liegt.

**Tabelle 1**

| Stahl | C | Si | Al | Mn |
|---|---|---|---|---|
| A | 0,008 | 0,1 | 0,12 | 0,34 |
| B | 0,008 | 0,33 | 0,25 | 0,81 |
| C | 0,007 | 1,19 | 0,13 | 0,23 |

In Tabelle 2 sind die magnetischen Eigenschaften J₂₅₀₀, J₅₀₀₀, J₁₀₀₀₀, P_{1,0} und P_{1,5}, gemessen an Einzelstreifen längs der Walzrichtung, für drei aus den Stählen A, B, C erzeugte Elektrobleche B1, B2, B3 angegeben. Die aus den Stählen A, B bzw. C gegossenen Brammen sind als Vormaterial jeweils auf eine Temperatur von mehr als 1000 °C wiedererwärmt und in eine Walzstaffel geleitet worden. In der Fertigwarmwalzstaffel ist mindestens der erste Umformstich ausschließlich im Austenitgebiet durchgeführt worden. Im Anschluß an das Walzen im Austenitgebiet sind die Warmbänder so stark abgekühlt worden, daß das Zweiphasenmischgebiet Austenit/Ferrit in kürzester Zeit durchschritten und die Ferritumwandlung abgeschlossen war, bevor das nächste Walzgerüst erreicht worden ist. Die anschließenden Umformstiche in der Fertigwalzstaffel sind dementsprechend ausschließlich im Ferritgebiet durchgeführt worden. Dabei betrug der im Ferritgebiet erreichte Gesamtumformgrad εₕ 50 %. Die gewalzten Warmbänder sind daraufhin bei einer Haspeltemperatur von 750 °C gehaspelt worden. Die gehaspelten Coils sind dann für eine verlängerte Zeit von mindestens 15 Minuten auf der Haspeltemperatur gehalten worden.

**Tabelle 2**

| Blech | J₂₅₀₀ [T] | J₅₀₀₀ [T] | J₁₀₀₀₀ [T] | P_{1,0} [W/kg] | P_{1,5} [W/kg] |
|---|---|---|---|---|---|
| B1 | 1,732 | 1,806 | 1,904 | 3,480 | 7,045 |
| B2 | 1,722 | 1,799 | 1,898 | 3,177 | 6,382 |
| B3 | 1,724 | 1,799 | 1,893 | 2,609 | 5,243 |

In Tabelle 3 sind die magnetischen Eigenschaften J₂₅₀₀, J₅₀₀₀₀, J₁₀₀₀₀, P_{1,0} und P_{1,5} für ein Elektroblech B4 angegeben, welches basierend auf dem erfindungsgemäßen Stahl C erzeugt worden ist. Im Unterschied zu den Elektroblechen B1, B2, B3 ist dieses Elektroband B4 nach dem Warmwalzen in der Fertigwalzstaffel bei einer Temperatur von 600 °C gehaspelt worden. Das gehaspelte Warmband ist unmittelbar anschließend abgekühlt worden, bevor es der Weiterverarbeitung zu Kaltband zugeführt worden ist.

**Tabelle 3**

| Blech | J₂₅₀₀ [T] | J₅₀₀₀ [T] | J₁₀₀₀₀ [T] | P_{1,0} [W/kg] | P_{1,5} [W/kg] |
|---|---|---|---|---|---|
| B4 | 1,671 | 1,748 | 1,845 | 2,660 | 5,413 |

## Patentansprüche

1. Verfahren zum Herstellen von nicht kornorientiertem Elektroblech, bei dem aus einem Vormaterial, wie gegossenen Brammen, Bändern, Vorbändern oder Dünnbrammen, das aus einem Stahl mit in Gewichts-%
C: 0,001 - 0,05 %
Si: 0,7 - 1,5 %
Al: ≤ 0,4 %
mit Si + 2Al ≤ 1,7 %
Mn: 0,1 - 1,2 %
gegebenenfalls bis insgesamt 1,5 % an Legierungszusätzen aus der Gruppe P, Sn, Sb, Zr, V, Ti, N, Ni, Co, Nb und/oder B, und
als Rest Eisen sowie üblichen Verunreinigungen
hergestellt ist, ein Warmband erzeugt wird, indem das Vormaterial direkt aus der Gießhitze oder nach einem vorhergehenden Wiedererwärmen auf eine mindestens 1000 °C und höchstens 1180 °C betragende Wiedererwärmungstemperatur in mehreren Umformstichen warmgewalzt und anschließend gehaspelt wird, wobei während des Warmwalzens mindestens der erste Umformstich im Austenitgebiet und anschließend mit einer Gesamtformänderung εₕ von mindestens 45 % ein oder mehrere Umformstiche im Ferritgebiet durchgeführt werden.

2. Verfahren nach Anspruch 1, **dadurch gekennzeichnet, daß** das Warmband nach der Umformung im Austenitgebiet so stark abgekühlt wird, daß die Ferritumwandlung vor der darauffolgend durchgeführten Umformung im wesentlichen abgeschlossen ist.

3. Verfahren nach Anspruch 2, **dadurch gekennzeichnet, daß** die während des Walzens im Ferritgebiet erreichte Gesamtformänderung εₕ mindestens 50 % beträgt.

4. Verfahren nach einem der voranstehenden Anspüche, **dadurch gekennzeichnet, daß** das Warmband nach dem mindestens einen Umformstich im Austenitgebiet mindestens einen Umformstich im Zweiphasenmischgebiet Austenit / Ferrit, während dessen ein Gesamtumformgrad εₕ von höchstens 30 % erreicht wird, durchläuft und daß während des mindestens einen, anschließend im Ferritgebiet durchgeführten Umformstichs ein Gesamtumformgrad εₕ von mindestens 45 % erreicht wird.

5. Verfahren nach einem der voranstehenden Ansprüche, **dadurch gekennzeichnet, daß** die Haspeltemperatur mindestens 700 °C beträgt.

6. Verfahren nach Anspruch 5, **dadurch gekennzeichnet, daß** das gehaspelte Warmband aus der Coilhitze einer direkten Glühung unterzogen wird und daß die Glühzeit bei einer Glühtemperatur oberhalb 700 °C mindestens 15 Minuten beträgt.

7. Verfahren nach einem der Ansprüche 1 bis 4, **dadurch gekennzeichnet, daß** die Haspeltemperatur weniger als 600 °C, insbesondere weniger als 550 °C, beträgt.

8. Verfahren nach Anspruch 7, **dadurch gekennzeichnet, daß** das Warmband in unmittelbarem Anschluß an das Haspeln im Coil beschleunigt abgekühlt wird.

9. Verfahren nach einem der voranstehenden Ansprüche, **dadurch gekennzeichnet, daß** während des Warmwalzens im Ferritgebiet mindestens ein Umformstich mit Schmierung durchgeführt wird.

10. Verfahren nach einem der voranstehenden Ansprüche, **dadurch gekennzeichnet, daß** das Warmband nach dem Haspeln bei einer Glühtemperatur von mindestens 740 °C geglüht wird.

11. Verfahren nach Anspruch 10, **dadurch gekennzeichnet, daß** das Glühen des zu einem Coil gehaspelten Warmbands im Haubenofen durchgeführt wird.

12. Verfahren nach Anspruch 10, **dadurch gekennzeichnet, daß** das Glühen im Durchlaufofen durchgeführt wird.

13. Verfahren nach einem der voranstehenden Ansprüche, **dadurch gekennzeichnet, daß** das Warmband ein- oder mehrstufig auf eine Enddicke kaltgewalzt wird.

14. Verfahren nach Anspruch 13, **dadurch gekennzeichnet, daß** das Kaltwalzen mehrstufig durchgeführt wird und daß im Anschluß an mindestens eine der Kaltwalzstufen ein Zwischenglühen erfolgt.

15. Verfahren nach einem der Ansprüche 13 oder 14, **dadurch gekennzeichnet, daß** das Kaltband im Anschluß an das Kaltwalzen bei einer Glühtemperatur > 740 °C schlußgeglüht wird.

16. Verfahren nach den Ansprüchen 14 und 15, **dadurch gekennzeichnet, daß** das Kaltband nach dem Kaltwalzen in einem Haubenoder Durchlaufglühofen bei Glühtemperaturen > 650 °C rekristallisierend zu einem nicht schlußgeglühten Elektroband geglüht und im Anschluß daran gerichtet und nachgewalzt wird.

17. Verfahren nach einem der Ansprüche 15 oder 16, **dadurch gekennzeichnet, daß** die Glühung in einer entkohlenden Atmosphäre durchgeführt wird.

## Claims

1. A method for producing non grain-oriented electric steel sheet in which hot strip is produced from an input stock such as cast slabs, strip, roughed strip, or thin slabs, made of steel comprising in weight %
C: 0.001 - 0.05 %
Si: 0.7 - 1.5 %
Al: ≤ 0.4 %
with Si + 2Al ≤ 1.7 %
Mn: 0.1 - 1.2 %
if necessary up to a total of 1.5 % of alloying additions from the group P, Sn, Sb, Zr, V, Ti, N, Ni, Co, Nb and/or B;
with the remainder being iron as well as the usual impurities
in that the input stock is hot-rolled directly from the casting heat or after preceding reheating to a reheating temperature between min. 1000 °C and max. 1180 °C in several deformation passes, and subsequently coiled, wherein during hot-rolling at least the first deformation pass is carried out in the austenitic region and subsequently, at a total deformation εₕ of at least 45 %, one or several deformation passes are carried out in the ferritic region.

2. The method according to claim 1, **characterised in that** the hot strip after deformation in the austenitic region is cooled to such an extent that ferrite transformation is essentially completed prior to the subsequently carried out deformation.

3. The method according to claim 2, **characterised in that** the total deformation εₕ achieved during rolling in the ferritic region is at least 50 %.

4. The method according to any one of the preceding claims, **characterised in that** the hot strip after the deformation pass in the austenitic region, of which deformation pass there is at least one, passes at least one deformation pass in the two-phase mixing region austenite / ferrite, during which deformation pass a total deformation εₕ of max. 30 % is achieved, and **in that** during the subsequent deformation pass which is carried out in the ferritic region, of which deformation pass there is at least one, a total deformation εₕ of at least 45 % is achieved.

5. The method according to any one of the preceding claims, **characterised in that** the coiling temperature is at least 700 °C.

6. The method according to claim 5, **characterised in that** the coiled hot strip from the coil heat is subjected to direct annealing and **in that** the annealing time at an annealing temperature exceeding 700 °C is at least 15 minutes.

7. The method according to one of claims 1 to 4, **characterised in that** the coiling temperature is less than 600 °C, in particular less than 550 °C.

8. The method according to claim 7, **characterised in that** immediately following coiling, the hot strip is subjected to accelerated cooling in the coil.

9. The method according to any one of the preceding claims, **characterised in that** during hot-rolling in the ferritic region, at least one deformation pass is carried out with the use of lubricant.

10. The method according to any one of the preceding claims, **characterised in that** after coiling, the hot strip is annealed at an annealing temperature of at least 740 °C.

11. The method according to claim 10, **characterised in that** annealing of the coiled hot strip is carried out in a hood-type furnace.

12. The method according to claim 10, **characterised in that** annealing is carried out in a continuous furnace.

13. The method according to any one of the preceding claims, **characterised in that** the hot strip is cold-rolled in single-stage or multi-stage rolling, to a final thickness.

14. The method according to claim 13, **characterised in that** cold-rolling is carried out in multi-stage rolling and **in that** at least one of the cold-rolling stages is followed by intermediate annealing.

15. The method according to one of claims 13 or 14, **characterised in that** following cold-rolling, the cold strip is subjected to final annealing at an annealing temperature of > 740 °C.

16. The method according to claims 14 and 15, **characterised in that** following cold-rolling, the cold strip is subjected to recrystallising annealing in a hood-type annealing furnace or in a continuous annealing furnace at annealing temperatures > 650 °C to form an electric steel strip not having been subjected to final annealing; with the cold strip subsequently being levelled and rerolled.

17. The method according to one of claims 15 or 16, **characterised in that** annealing is carried out in a decarburising atmosphere.

## Revendications

1. Procédé de production d'une tôle électrique à grains non orientés selon lequel un feuillard à chaud est fabriqué à partir d'une matière brute telle que les brames coulées, bandes, bandes primaires ou brames minces, élaborée en un acier composé en pourcentage en poids de
C : 0,001 - 0,05 %
Si: 0,7 - 1,5 %
Al : ≤ 0,4 %
avec Si + 2 Al ≤ 1,7 %
Mn: 0,1-1,2%,
le cas échéant jusqu'à 1,5 % maximum d'additions d'alliage du groupe P, Sn, Sb, Zr, V, Ti, N, Ni, Co, Nb et / ou B, et, comme reste, de fer ainsi que d'impuretés habituelles, la matière brute étant laminée à chaud avec la chaleur de coulée ou à la suite d'un réchauffement subséquent à une température de réchauffement minimum de 1000 °C et maximum de 1180 °C en plusieurs passes de laminage, pour être ensuite bobinée, la première passe au moins, durant le laminage à chaud, étant effectuée dans la zone austénitique, puis une ou plusieurs passes dans la zone ferritique avec une déformation totale εₕ de 45 % au moins.

2. Procédé selon la revendication 1, **caractérisé en ce que** le feuillard à chaud, suite au formage dans la zone austénitique, est fortement refroidi, de sorte que la transformation ferritique est essentiellement terminée avant le formage effectué subséquemment.

3. Procédé selon la revendication 2, **caractérisé en ce que** la déformation totale εₕ obtenue durant le laminage dans la zone ferritique est de 50 % au minimum.

4. Procédé selon l'une quelconque des revendications précédentes, **caractérisé en ce que** le feuillard à chaud, suite à l'au moins une passe de laminage dans la zone austénitique, traverse au moins une passe de laminage dans la zone mixte de deux phases austénitique / ferritique, la déformation totale εₕ alors obtenue étant de 30 % maximum, **et que** durant l'au moins une passe effectuée ensuite dans la zone ferritique, une déformation totale εₕ de 45 % minimum est obtenue.

5. Procédé selon l'une quelconque des revendications précédentes, **caractérisé en ce que** la température de bobinage est de 700 °C au minimum.

6. Procédé selon la revendication 5, **caractérisé en ce que** le feuillard à chaud bobiné est soumis à un recuit direct à partir de la chaleur de coil et que le temps de recuit est de 15 minutes au minimum avec une température de recuit supérieure à 700 °C.

7. Procédé selon l'une quelconque des revendications 1 à 4, **caractérisé en ce que** la température de bobinage est inférieure à 600 °C, notamment inférieure à 550 °C.

8. Procédé selon la revendication 7, **caractérisé en ce que** le feuillard à chaud est refroidi de manière accélérée, directement à la suite du bobinage sur coil.

9. Procédé selon l'une quelconque des revendications précédentes, **caractérisé en ce qu'**une passe de laminage au moins, avec lubrification, est effectuée durant le laminage à chaud dans la zone ferritique.

10. Procédé selon l'une quelconque des revendications précédentes, **caractérisé en ce que** le feuillard à chaud, suite au bobinage, est recuit à une température de recuit de 740 °C minimum.

11. Procédé selon la revendication 10, **caractérisé en ce que** le recuit du feuillard à chaud bobiné sur coil est effectué dans un four à cloche.

12. Procédé selon la revendication 10, **caractérisé en ce que** le recuit est effectué dans un four à passage continu.

13. Procédé selon l'une quelconque des revendications précédentes, **caractérisé en ce que** le feuillard à chaud est laminé à froid sur épaisseur finale à une seule ou plusieurs phases.

14. Procédé selon la revendication 13, **caractérisé en ce que** le laminage à froid est effectué à plusieurs phases et qu'un recuit intermédiaire est effectué à la suite d'une phase de laminage à froid au moins.

15. Procédé selon l'une quelconque des revendications 13 et 14, **caractérisé en ce que** le feuillard à froid subit un recuit final à une température de recuit de > 740 °C, à la suite du laminage à froid.

16. Procédé selon les revendications 14 et 15, **caractérisé en ce que** le feuillard à froid, suite au laminage à froid, est recuit dans un four à cloche ou un four continu de recuit à des températures de recuit de > 650 °C, en vue de la recristallisation pour former une tôle électrique sans recuit final, avec dressage et laminage d'écrouissage subséquents.

17. Procédé selon l'une quelconque des revendications 13 et 14, **caractérisé en ce que** le recuit est effectué dans une atmosphère de décarburation.
